# EUROPÄISCHE PATENTSCHRIFT

(11) **EP 0 028 670 B1**
(45) Veröffentlichungstag und Bekanntmachung des Hinweises auf die Patenterteilung: **28.09.1983**
(21) Anmeldenummer: 80102963.8
(22) Anmeldetag: 28.05.1980
(51) Int. Cl.: G21F 9/34, G21F 9/16

(54) **Verfahren zur Herstellung von hochradioaktive Abfallstoffe enthaltenden Formkörpern**
Process for preparing bodies containing highly radioactive wastes
Procédé de préparation de corps formés contenant des déchets de haute radioactivité

(30) Priorität: 08.11.1979 DE 2945006
(43) Veröffentlichungstag der Anmeldung: 20.05.1981
(73) Patentinhaber: KERNFORSCHUNGSZENTRUM KARLSRUHE GMBH, D-76050 Karlsruhe (DE)
(72) Erfinder: Ondracek, Gerhard, Dr., D-7515 Linkenheim 1 (DE)

## Beschreibung

Die Erfindung betrifft ein Verfahren zur Herstellung von hochradioaktive Abfallstoffe enthaltenden Formkörpern, bei welchem die Abfallstoffe und die sie umgebende Glas-, Glaskeramik- oder Keramik-Matrix mittels Druck und Temperatur gesintert werden.

Aus der Notwendigkeit einer Langzeitlagerung von hochradioaktiven Abfall enthaltenden Verfestigungsprodukten in beispielsweise Salzstökken ergeben sich folgende Forderungen an derartige Endlagerungsprodukte:
Das Produkt muß weitgehend im inneren thermochemischen Gleichgewicht sein, d. h. es muß sich in einem energetischen Minimalzustand befinden, da dies die z. Z. bestmögliche Gewähr für thermochemische Stabilität ist.
Das Produkt muß so beschaffen sein, daß Wechselwirkungen mit der Umgebung nicht zu einem Sicherheitsrisiko werden können. Solche Wechselwirkungen sind nicht ausschließbar, da den realen Zustandsbedingungen gemäß und den möglichen Änderungen der Zustandsbedingungen über einen langen Zeitraum entsprechend ein Gleichgewicht zwischen dem Endlagerungsprodukt und seiner Umgebung in der Lagerstätte nicht gewährleistet werden kann.

Werden diese Forderungen nicht erfüllt, so können
durch Veränderungen im Produkt die Wechselwirkungen zwischen verschiedenen Komponenten oder Phasenumwandlungen oder dessen Eigenschaften, wie z. B. die Wärmeleitfähigkeit, Korrosionsresistenz oder Festigkeit, ungünstig verändert werden und durch chemische und/oder mechanische Wechselwirkung mit der Umgebung, wie Auslaugung oder mechanische Beanspruchung durch geologische Druck- und Scherkräfte, die Endlagerungsprodukte ganz oder teilweise zerstört werden.

In jedem Falle wäre damit aber der unkontrollierte Übertritt von hochradioaktiven Spaltprodukten in die Biosphäre verbunden.

Für die Endlagerung von hochradioaktivem Abfall ist dessen Einschmelzen in Glasblöcken vorgesehen (DE-A-26 57 265). Dabei werden die im allgemeinen denitrierten Spaltproduktoxide zum Teil homogen im Glas gelöst. Der restliche Teil, vorwiegend Edelmetalle, liegt als heterogene Einschlüsse in der Glasmatrix vor. Die Verteilung dieser Einschlüsse ist bei dem derzeitigen Stand der Schmelztechnologie nicht reproduzierbar und makroskopisch meist nicht homogen.

Da der Glaszustand ein Ungleichgewichtszustand ist, ist bei Langzeitlagerung mit Kristallisation zu rechnen. Diese beginnt nach bisherigen Erkenntnissen an den makroskopisch inhomogen verteilten, heterogenen Einschlüssen, die als Kristallisationskeime wirken. Es bilden sich kristallisierte Bereiche mit chemisch unterschiedlicher Zusammensetzung und Feinstruktur, die makroskopisch inhomogen in der verbleibenden Glasphase angeordnet sind. Die hochaktiven Spaltprodukte sind - in unterschiedlicher Menge - vorwiegend in den kristallisierten Bereichen konzentriert. Diese haben wegen ihrer unterschiedlichen Zusammensetzung und Struktur, unterschiedliche thermische Ausdehnungskoeffizienten, was in einem Glasblock bei Endlagerung zu mechanischen Spannungen führt. Dabei erhöht insbesondere die makroskopisch inhomogene Verteilung der unterschiedlichen Kristallbereiche, letztlich ausgehend von der makroskopisch inhomogenen Verteilung der heterogenen Einschlüsse, die Gefahr von Rißbildung und Sprödbruch im Glasblock.

Aus der Patentschrift FR-A-23 69 659 wurde ein Verfahren zur Bindung radioaktiver Stoffe in einem Körper, der gegen Auslaugen durch Wasser beständig ist, bekannt, bei welchem eine Masse, die radioaktive Bestandteile und solche Bestandteile enthält, die gegen Auslaugung durch Wasser beständig sind oder die bei Erhitzung Bestandteile bilden, die gegen Auslaugen durch Wasser beständig sind, in eine Kapsel eingeschlossen wird und isostatisch gepreßt wird bei einem Druck und einer Temperatur, bei denen sich ein zusammenhängender dichter Körper aus der Masse bildet. In dieser Druckschrift wird als gegen das Auslaugen durch Wasser beständiges Matrix-Material für radioaktive Feststoffteilchen ein Material aus einem oder mehreren Oxiden, insbesondere aus A1₂0₃, Quarz, Titanoxid oder einer in der Natur vorkommenden Gesteinsart, z. B. Silikat, genannt. Das isostatische Heißpressen der Kapsel mit dem Teilchengemisch erfolgt bei einem Druck von mindestens 10 MPa und bei einer Temperatur von mindestens 973 K. Nebenbei wurde in dieser Druckschrift auch erwähnt, daß als beständiges Material auch Glas, wie Borosilikatglas und Phosphatglas, verwendet werden könnte. Durchführungsbeispiele mit den letztgenannten Materialien wurden jedoch nicht offenbart.

Das Verfahren nach der französischen Druckschrift ist verhältnismäßig umständlich. Es benötigt eine relativ komplizierte Apparatur, da mit einem Gas oder einer Flüssigkeit als Drucküberträger für das isostatische Heißpressen gearbeitet werden muß. Der Energieaufwand für die erforderliche hohe Temperatur und den anzuwendenden Druck ist verhältnismäßig groß.

Der Erfindung liegt die Aufgabe zugrunde, in ihren Eigenschaften verbesserte Verfestigungsprodukte aus hochradioaktiven Abfällen und einer Glas-, Glaskeramik- oder Keramik-Matrix bereitzustellen, bei denen sowohl während der Herstellung als auch während der Langzeitlagerung eine homogene Verteilung der inkorporierten Abfälle gewährleistet ist. Es ist weiterhin Aufgabe der Erfindung, ein Verfahren zu schaffen, mit welchem zwischen- und endlagerbare Formkörper solcher verbesserter Verfestigungsprodukte hergestellt werden können. Insbesondere sollen mechanische Spannungen, die die Gefahr von Rißbildung und Sprödbruch im Formkörper in sich bergen, vermieden werden. Das Verfahren soll technisch einfach und mit verhältnismäßig geringem Aufwand durchführbar sein.

Die Aufgabe wird in überraschend einfacher Weise erfindungsgemäß dadurch gelöst, daß
1) dieAbfallstoffe
   a) in Form eines trockenen oder nahezu trockenen Pulvers mit der Glas-, Glaskeramik- oder Keramik-Matrix in Granulat-oder Pulver-Form in an sich bekannter Weise mechanisch gemischt werden oder
   b) in Form eines Schlammes mit Glas-, Glaskeramik- oder Keramik-Pulver verdickt, mechanisch gemischt und getrocknet werden, und
2) die Mischung, ohne zuvor in eine Kapsel einzuschließen, direkt entweder
   c) zunächst bei einem Druck im Bereich von 50 MPa bis 500 MPa kaltgepreßt und anschließend unterhalb des Schmelzbereiches der Matrix im Entglasungsbereich bei einer Temperatur zwischen 500 K und 800 K gesintert wird oder
   d) bei einem Druck im Bereich von 10 bis 50 MPa und einer Temperatur im Bereich von 500 K bis 800 K druckgesintert (heißisostatisches Pressen ausgenommen) wird.

Erfindungsgemäß wird die Aufgabe aber auch in einer anderen Weise gelöst, nämlich dadurch, daß die Abfallstoffe zunächst in bekannter Weise in eine Glas-, Glaskeramik- oder Keramik-Matrix eingeschmolzen werden, danach die erstarrte Schmelze mechanisch zerkleinert oder gemahlen, das Zerkleinerungsgut bzw. das Mahlgut durchmischt wird und ohne zuvor in eine Kapsel einzuschließen direkt entweder bei einem Druck im Bereich von 50 MPa bis 500 MPa kaltgepreßt und anschließend unterhalb des Schmelzbereiches der Matrix im Entglasungsbereich bei einer Temperatur zwischen 500 K und 800 K gesintert wird oder mit einem Druck im Bereich von 10 bis 50 MPa und einer Temperatur im Bereich von 500 K bis 800 K druckgesintert (heißisostatisches Pressen ausgenommen) wird.

In einer besonderen Ausbildung des etfindungsgemäßen Verfahrens wird der mit Glas-, Glaskeramik- oder Keramik-Pulver verdickte, die Abfallstoffe enthaltende Schlamm vor dem Trocknen im Schlickerguß verdichtet.

Mit beiden Lösungswegen entsteht ein Endprodukt mit homogenisiertem Aufbau, mit reduzierten, mechanischen Spannungsgradienten bei Erwärmung, wie sie bei einer Endlagerung auftreten wird, und somit mit erhöhter mechanischer Stabilität des Endlagerblocks. Während des abschließenden Sinterns tritt mit der Formgebung eine Verdichtung und gleichzeitig bei geeigneten technologischen Bedingungen eine vorteilhafte Teilkristallisation ein, die lediglich kleine Kristalle erzeugt und eine unkontrollierte, willkürliche Bildung größerer Kristalle während der Endlagerung vermeidet.

Der erste Lösungsweg bietet außerdem den Vorteil, daß die Glas-, Glaskeramik- bzw. Keramik-Abfall-Mischung nicht aufgeschmolzen werden muß, die Bearbeitungstemperaturen daher auf etwa zwei Drittel der schmelztechnologisch notwendigen Temperaturen herabgesetzt werden können, viskositätsbedingte Fließprobleme vermieden werden und Tiegel-Reaktionen und Segregationserscheinungen der heterogenen Einschlüsse (Entmischung, inhomogene Verteilung) reduziert werden. Außerdem wird die bisher beim Erschmelzen unvermeidbare Abdampfung hochaktiver Bestandteile sehr stark reduziert.

Je nach Durchführbarkeit der Wärmeabfuhr aus den inkorporierten Radionukliden und je nach den hiermit in Zusammenhang stehenden Block- bzw. Formkörpergrößen können bis zu 40 Gew.-% an radioaktivem Pulver in die nach dem erfindungsgemäßen Verfahren verfestigten Endprodukte eingebracht werden.

Im folgenden wird die Erfindung anhand einiger Beispiele näher erläutert. Die Erfindung ist jedoch auf diese Beispiele nicht beschränkt.

### Beispiel 1

Mit inaktiven Bestandteilen wurde eine simulierte, denitrierte Abfall-Lösung der folgenden Zusammensetzung hergestellt:

Zur Verwendung im erfindungsgemäßen Verfahren wurde diese Lösung zur Trockne eingedampft und der Rückstand auf eine Partikelgröße von im Mittel 10 bis 50 pm gemahlen (Abfallpulver). Grundsätzlich können auch andere Pulverfraktionen eingesetzt werden, doch wird man nicht zu fein gemahlene Pulverfraktionen nehmen, um eine Staubentwicklung möglichst auszuschließen.

Zur Herstellung der Probeblöcke (Formkörper) wurden jeweils 15 Gewichtsteile des so erhaltenen Abfallpulvers mit 85 Gewichtsteilen einer ebenfalls auf eine Partikelgröße von im Mittel 10 bis 15 µm gemahlenen Glasfritte aus Borosilikatglas der Zusammensetzung (in Gew.-%):

gut gemischt (beispielsweise 3 Stunden lang in einem Taumelmischer) und zu Zylinderblöcken mit 8 mm Durchmesser und 20 mm Höhe ohne Pre&hitfe in einer Stahlmatrize kalt gepreßt mit Drucken zwischen 70 MPa und 300 MPa. Danach wurden die so erhaltenen Preßlinge bei 600 K bis 800 K 24 Stunden lang gesintert und langsam abgekühlt. Untersuchungen der Blöcke zeigten eine sehr gute, makroskopisch homogene Verteilung der beiden Pulverkomponenten und stets Dichten über 92% der Schmelzlingsdichte (Qₛ=2,74 g/cm³).

### Beispiel 2

Zur Herstellung von Blöcken mit einem Durchmesser von 200 mm und 150 mm Höhe mit Hilfe von isostatischem Kaltpressen in einem flexiblen Gefäß, was für isostatische Formgebung Bedingung ist, wurde zunächst, wie in Beispiel 1 beschrieben, verfahren. Das Pulvergemisch wurde mit einem Druck von ca. 500 MPa gepreßt. Danach wurden die Preßlinge 10 bis 15 Stunden lang bei 600 K bis 800 K gesintert und anschließend getempert. Die angestrebte makroskopische Homogenität wurde auch bei diesen Proben erreicht. Die Dichte betrug etwa 95% der Schmelzlingsdichte.

### Beispiel 3

Die in Beispiel 1 beschriebene Abfall- und Glas-Pulvermischung wurde in eine Graphit-Form mit Graphitstempel eingefüllt und ohne vorangehendes Kaltpressen unter gleichzeitiger Aufgabe eines Druckes von 10 bis 40 MPa bei ca. 600 K (indirekte Beheizung) heißgepreßt bzw. druckgesintert. Für die Blöcke mit einem Durchmesser von 20 mm und einer Höhe von 25 mm war eine Behandlungsdauer von 10 Minuten ausreichend. Es wurde eine Dichte von 97% der Schmelzlingsdichte an den Blöcken festgestellt, sowie die gewünschte makroskopische Homogenität.

## Patentansprüche

1. Verfahren zur Herstellung von hochradioaktive Abfallstoffe enthaltenden Formkörpern, bei welchem die Abfallstoffe und die sie umgebende Glas-, Glaskeramik- oder Keramik-Matrix mittels Druck und Temperatur gesintert werden, dadurch gekennzeichnet, daß
1) die Abfallstoffe
a) in Form eines trockenen oder nahezu trockenen Pulvers mit der Glas-, Glaskeramik- oder Keramik-Matrix in Granulat-oder Pulver-Form in an sich bekannter Weise mechanisch gemischt werden oder
b) in Form eines Schlammes mit Glas-, Glaskeramik- oder Keramik-Pulver verdickt, mechanisch gemischt und getrocknet werden, und
2) die Mischung, ohne zuvor in eine Kapsel einzuschließen, direkt entweder
c) zunächst bei einem Druck im Bereich von 50 MPa bis 500 MPa kaltgepreßt und anschließend unterhalb des Schmelzbereiches der Matrix im Entglasungsbereich bei einer Temperatur zwischen 500 K und 800 K gesintert wird oder
d) bei einem Druck im Bereich von 10 bis 50 MPa und einer Temperatur im Bereich von 500 K bis 800 K druckgesintert (heißisostatisches Pressen ausgenommen) wird.

2. Verfahren zur Herstellung von hochradioaktive Abfallstoffe enthaltenden Formkörpern, bei welchem die Abfallstoffe und die sie umgebende Glas-, Glaskeramik- oder Keramik-Matrix mittels Druck und Temperatur gesintert werden, dadurch gekennzeichnet, daß die Abfallstoffe zunächst in bekannter Weise in eine Glas-, Glaskeramik- oder Keramik-Matrix eingeschmolzen werden, danach die erstarrte Schmelze mechanisch zerkleinert oder gemahlen, das Zerkleinerungsgut bzw. das Mahlgut durchmischt wird und ohne zuvor in eine Kapsel einzuschließen direkt entweder bei einem Druck im Bereich von 50 MPa bis 500 MPa kaltgepreßt und anschließend unterhalb des Schmelzbereiches der Matrix im Entglasungsbereich bei einer Temperatur zwischen 500 K und 800 K gesintert wird oder bei einem Druck im Bereich von 10 bis 50 MPa und einer Temperatur im Bereich von 500 K bis 800 K druckgesintert (heißisostatisches Pressen ausgenommen) wird.

3. Verfahren nach Anspruch 1, dadurch gekennzeichnet, daß der mit Glas-, Glaskeramik oder Keramik-Pulver verdickte, die Abfallstoffe enthaltende Schlamm vor dem Trocknen im Schlickerguß verdichtet wird.

## Claims

1. Method for the production of high-level waste containing moulded materials by which the wastes and the glass, glass ceramic or ceramic matrix surrounding them are sintered by means of pressure and temperature, with
1) the wastes
a) in the form of a dry or nearly dry powder being mechanically mixed in a conventional way with the glass, glass ceramic or ceramic matrix present as a granulate or powder; or
b) in the form of a sludge being concentrated with glass, glass ceramic or ceramic powder, mechanically mixed and dried, and
2) the mixture, without previous encapsulation, being directly either
c) cold pressed initially at a pressure of 50 MPa to 500 MPa and subsequently sintered below the matrix melting zone in the devitrification range at a temperature between 500 K and 800 K; or
d) pressure sintered at a pressure of 10 to 50 MPa and a temperature in the range of 500 K to 800 K (hot isostatic pressing excepted).

2. Method for the production of high-level waste containing moulded materials by which the wastes and the surrounding glass, glass ceramic or ceramic matrix are sintered by means of pressure and temperature, with the wastes initially molten into a glass, glass ceramic or ceramic matrix in the conventional manner, the solidified melt then being mechanically crushed or ground, the crushed or ground material being mixed and without encapsulation being directly either cold pressed at a pressure of 50 MPa to 500 MPa and subsequently sintered below the matrix melting zone in the range of devitrification at a temperature between 500 K and 800 K or pressure sintered at a pressure of 10 to 50 MPa and a temperature of 500 K to 800 K (hot isostatic pressing excepted).

3. Method according to claim 1, with the waste containing sludge concentrated with glass, glass ceramic or ceramic powder being compacted by slip casting prior to being dried.

## Revendications

1. Procédé de préparation de corps moulés contenant des déchets à radioactivité élevée, où les déchets et la matrice qui les renferme et qui est en verre, verre-céramique ou céramique, sont frittés par application de pression et de chaleur, procédé caractérisé en ce que:
1) les déchets:
a) sous forme de poudre sèche ou presque sèche, sont mélangés mécaniquement de manière connue en soi, avec la matrice en verre, verre-céramique ou céramique sous forme de granulé ou de poudre, ou
b) sous forme de pâte, épaissie avec de la poudre de verre, de verre-céramique ou de céramique, sont mélangés mécaniquement et séchés, et
2) le mélange, sans avoir été préalablement encapsulé, est directement soit
c) d'abord pressé à froid sous une pression de 50 MPa à 500 MPa, puis fritté en-dessous de la zone de fusion de la matrice, dans la zone de dévitrification, à une température comprise entre 500 K et 800 K, ou
d) fritté sous pression, dans une zone de pression de 10 à 50 MPa et à une température de 500 à 800 K (presses isostatiques à chaud exceptées).

2. Procédé de préparation de corps moulés contenant des déchets à radioactivité élevée, où les déchets et la matrice qui les renforme et qui est en verre, verrecéramique ou céramique, sont frittés par application de pression et de chaleur, procédé caractérisé en ce que les déchets sont d'abord fondus de la manière connue dans une matrice en verre, verre-céramique ou céramique, puis la masse fondue solidifiée est broyée ou moulée mécaniquement, le produit broyé ou moulu est remélangé et sans avoir été préalablement encapsulé, il est directement, soit pressé à froid sous une pression de 50 à 500 MPa, et ensuite fritté, en-dessous de la zone de fusion de la matrice, dans la zone de dévitrification à une température comprise entre 500 et 800 K, ou encore, il est fritté sous pression dans une zone de pression de 10 à 50 MPa et dans une zone de température de 500 à 800 K (presses isostatiques à chaud exclues).

3. Procédé suivant la revendication 1, caractérisé en ce que la pâte contenant les déchets, épaissie avec de la poudre de verre, de verre-céramique ou de céramique, est comprimé par moulage en pàte avant le séchage.
